# EUROPÄISCHE PATENTSCHRIFT

(11) **EP 3 622 042 B1**
(45) Veröffentlichungstag und Bekanntmachung des Hinweises auf die Patenterteilung: **26.04.2023**
(21) Anmeldenummer: 18725407.3
(22) Anmeldetag: 19.04.2018
(51) Int. Cl.: C10M 139/00, C10M 125/14

(54) **SCHMIERSTOFFZUSAMMENSETZUNG**
LUBRICANT COMPOSITION
COMPOSITION DE LUBRIFIANT

(30) Priorität: 11.05.2017 DE 102017004541
(43) Veröffentlichungstag der Anmeldung: 18.03.2020
(62) Teilanmeldung aus: 23161458.7
(73) Patentinhaber: Klüber Lubrication München SE & Co. KG, 81379 München (DE)
(72) Erfinder: SEEMEYER, Stefan, 82515 Wolfratshausen (DE); GRUNDEI, Stefan, 86415 Mering (DE); KRUTZSCH, Carla, 82024 Taufkirchen (DE); ALTMANN, Philipp, 85551 Kirchheim (DE)
(74) Vertreter: Kuhn, Daniela
(86) Internationale Anmeldenummer: PCT/EP2018/060023
(87) Internationale Veröffentlichungsnummer: WO 2018/206252

(56) Entgegenhaltungen:
- DE-A1-102007 036 856
- DE-A1-102011 103 215
- US-A1- 2012 256 135
- US-B1- 7 217 683
- KYEONG-MIN CHOI ET AL: "Synthesis of POSS Derived Organic-Inorganic Hybrid Esters for Insulating Oil Applications", BULLETIN OF THE KOREAN CHEMICAL SOCIETY, Bd. 35, Nr. 9, 20. September 2014 (2014-09-20), Seiten 2769-2773, XP055485063, KR ISSN: 0253-2964, DOI: 10.5012/bkcs.2014.35.9.2769
- M. ÖZGÜR SEYDIBEYOGLU ET AL: "Synergistic improvements in the impact strength and % elongation of polyhydroxybutyrate-co-valerate copolymers with functionalized soybean oils and POSS", INTERNATIONAL JOURNAL OF PLASTICS TECHNOLOGY, Bd. 14, Nr. 1, 1. Juni 2010 (2010-06-01), Seiten 1-16, XP055485692, IN ISSN: 0972-656X, DOI: 10.1007/s12588-010-0005-3

## Beschreibung

Die vorliegende Erfindung betrifft eine Schmierstoffzusammensetzung zum Auftragen auf die Oberfläche von Antriebselementen, wie Wälzlagern, Getrieben, Gleitlagern und Ketten. Die Zusammensetzung ist geeignet um Ermüdungserscheinungen im Material von Antriebselementen, wie Graufleckenbildung, False Brinelling und White Etching Cracks zu verhindern, zu verringern oder zu vermeiden. Ein weiterer Gegenstand der vorliegenden Erfindung ist die Verwendung der Schmierstoffzusammensetzung zur Behandlung von Oberflächen von Antriebselementen sowie die weitere Verwendung derartiger Antriebselemente.

Bei Antriebselementen kommt es im Falle von zu hohen mechanischen Belastungen zu zwei Arten von Schädigungen:
1) Fressen und Verschleißen, bei denen die Schädigung von der Oberfläche der Kontaktflächen ausgeht.
2) Ermüdungsschäden, die ihren Ausgang im Gefüge unterhalb der belasteten Flächen nehmen und letztendlich in Ausbrüchen, wie beispielsweise Graufleckenbildung, False Brinelling und White Etching Cracks, enden.

Zur Verminderung von Verschleiß und Fressen gibt es eine Vielzahl von Additiven und Festschmierstoffen, die gut bekannt sind und vielfach eingesetzt werden.

Zur Unterbindung von Ermüdungsschäden sind nur sehr wenige wirksame Maßnahmen bekannt. Eine Maßnahme ist die Erhöhung der Schmierfilmdicke.

Ermüdungsverschleiß entsteht durch örtliche Überlastung des Werkstoffes durch periodische Druckbeanspruchung. Die Ermüdung des Werkstoffes wird durch Grauflecken (grey staining, surface fatigue, micro-pitting) bzw. Grübchen auf der Oberfläche des Werkstoffes sichtbar. Es entstehen in der Regel zunächst 20 bis 40 µm unterhalb der Oberfläche feine Risse im Metallgitter, die zu Materialausbrüchen führen. Die als Micro-pittings oder Graufleckenbildung bezeichneten kleinen mikroskopisch sichtbaren Ausbrüche auf der Zahnflanke sind makroskopisch als mattgraue Bereiche zu erkennen. Bei Verzahnungen können in der Regel praktisch in allen Geschwindigkeitsbereichen Grauflecken auf Zahnflanken beobachtet werden. Auch in Wälzlagern entstehen im Bereich des Gleitkontaktes sehr flache Ausbrüche als Grauflecken auf der Laufbahn. Diese Zusammenhänge sind ausführlich in der DE 10 2007 036 856 A1 und der dort angegebenen Literatur beschrieben.

White etching cracks (WEC) können zu einem Ermüdungsschaden führen, der deutlich früher auftritt als bei einem Antriebselement bei gegebenen Belastungsparametern zu erwarten ist. Metallographisch lassen sich dabei weiße Risse in der Tiefe des Gefüges nachweisen. Die weiße Verfärbung beruht dabei darauf, dass die als weiß erscheinenden Risse nicht der in der Probenpräparation erforderlichen Anätzung unterliegen. Diese Risse können bei weiterer tribologischer Belastung zu Ausbrüchen im Material und zum Versagen des Bauteiles führen. Als Ursache werden mehrere Faktoren wie Schlupf, Schadströme und eindiffundierter Wasserstoff diskutiert.

Bekanntermaßen treten solche Schäden insbesondere in Lagern von Elektromotoren oder Generatoren von Windkraftanlagen und im Automobilbereich auf (Siehe auch Dissertation H.Surborg, 2014, Otto von Guericke Universität Magdeburg, Shaker Verlag Aachen 2014).

False Brinelling ist eine Schädigungsform, die bei scheinbar stillstehenden Lagern auftritt. Durch Schwingungen (beispielsweise bei Maschinen aber auch beim Transport mittels Kraftfahrzeugen, Schienenfahrzeugen oder Schiffen) oder elastische Verformungen werden in die Kontaktflächen Mikrobewegungen eingeleitet, welche bereits nach wenigen Lastwechseln zu Schäden führen können. Dies kann zu unruhigem Laufverhalten und zum sofortigen oder frühzeitigen Bauteilversagen führen.

Grundsätzlich gehören die oben beschriebenen Schädigungsmechanismen durch die entstehenden Risse zu den schwerwiegendsten Materialbeeinträchtigungen.

Zur Vermeidung dieser Ermüdungsschäden werden in der Praxis üblicherweise folgende Maßnahmen ergriffen:
- Senkung der Kontaktkräfte,
- geeignete Auswahl des Schmiermittels,
- ausreichende Schmiermittelzufuhr,
- günstige Positionierung und Gestaltung der Schmierstellen,
- Vermeidung von Zuständen ohne Schmierung.

Ferner werden zur Verbesserung der Viskositätseigenschaften in Schmiermitteln unterschiedliche Zusätze verwendet, um die oben genannten Schäden in Wälzlagern, Zahnrädern, Getrieben und dergleichen zu vermeiden oder zumindest zu minimieren.

Darüber hinaus wurden zur Vermeidung von Ermüdungserscheinungen verschiedene Untersuchungen gemacht, unter anderem wurde versucht, die Schmierwirkung von Schmierstoffen durch Zugabe verschiedener Additive zu verbessern. Es wurden insbesondere Additive untersucht, mit denen die Reibung zwischen den Bauteilen verringert werden kann oder die eine verbesserte Viskosität aufweisen.

So beschreibt die DE-OS 1 644 934 Organophosphate als Additive in Schmiermitteln, die als Anti-Ermüdungsadditive zugesetzt werden.

Die bereits oben genannte DE 10 2007 036 856 A1 offenbart die Zugabe von Polymeren mit Estergruppen, die als Antifatigue-Additive in Schmiermitteln verwendet werden.

Aus der US 2003/0092585 A1 sind Thiazole als Additive bekannt, die Schädigungen von Oberflächen verhindern können.

Die EP 1 642 957 A1 betrifft die Verwendung von MoS2 und Molybdändithiocarbamat, die als Additive in Harnstofffetten für Gelenkwellen Verwendung finden.

Die oben beschriebenen, aus dem Stand der Technik bekannten Additive, wie Organophosphate und Thiazole, sind als organische Stoffe thermisch nicht stabil. Darüber hinaus können sie unter den Betriebsbedingungen verdampfen oder können als klassische Anti-Wear-Additive vor allem mit den Metalloberflächen reagieren, d. h. sie reagieren überwiegend an den sich berührenden Rauhigkeitsspitzen ab, da dort durch die auftretenden Blitztemperaturen ausreichend Energie für eine chemische Reaktion mit der metallischen Reibschicht vorhanden ist. Sie können Ermüdungsschäden deshalb allenfalls untergeordnet entgegenwirken. Festschmierstoffe, wie Molybdändisulfid haben dagegen aufgrund ihrer Dichte die Tendenz, sich aus Ölformulierungen abzusetzen und können außerdem korrosiv wirken. Da die Feststoffteilchen mit Teilchengrößen im Mikrometerbereich eingesetzt werden, kommt es zu einer starken Beeinflussung des Fließverhaltens und einer Viskositätserhöhung sowie zu einem Abweichen vom newtonschen Fließverhalten. Dieses Verhalten verschlechtert die Verfügbarkeit des Additivs im Schmierspalt. REM Untersuchungen an den Oberflächen der metallischen Reibpartner zeigen, dass diese Strukturen Vertiefungen mit Abmessungen deutlich unterhalb 1 µm aufweisen. Diese Vertiefungen sind den Festschmierstoffteilchen mit Größen im Mikrometerbereich nicht zugänglich.

DE 102011103215 A1 beschreibt die Verwendung einer Zusammensetzung enthaltend oberflächenmodifizierte Nanopartikel und ein Trägermaterial, das auf die Oberflächen von Antriebselementen zur Verhinderung oder Verminderung von Ermüdungsschäden aufgetragen wird. Es wird vermutet, dass der Wirkmechanismus der Nanopartikel darauf beruht, dass sie sich auf der Oberfläche der Antriebselemente anlagern und diese hierdurch glätten. Durch die Einglättung werden die Kontaktoberflächen vergrößert und die Flächenpressung reduziert.

JP 2006144827 A nennt Zusammensetzungen mit Silica Nanopartikeln zur Unterdrückung von WEC Schäden.

Nachteilig an den in DE 102011103215 A1 und JP 2006144827 A beschriebenen Zusammensetzungen ist, dass es über die verfügbaren Techniken oftmals schwierig ist, eine ausreichende Belegung der OH Gruppen auf der Oberfläche der Nanoteilchen zu bewirken. Dadurch kann es bei Lagerung zu Stabilitätsproblemen kommen. Darüber hinaus kann der Eintrag von Luft zu einer Schaumbildung führen. Schließlich kann es beim Filtern des Schmierstoffs zu Filtrationsproblemen kommen.

US 7 217 683 B1 beschreibt nanoskalige Chemikalien auf der Basis von polyedrischen oligomeren Silsesquioxanen (POSS) und polyedrischen oligomeren Silikaten (POS) als Schmiermittel, Formtrennmittel und als Additive zur Steuerung der Viskosität, der Schmierung, des Verschleißes und der thermischen Eigenschaften von Schmierstoffen. Die beschriebenen Zusammensetzungen enthalten 5 Gew.% POSS in einem mineralischen Turbinenöl (L-7808).

Ausgehend von dem Stand der Technik ist es die Aufgabe der vorliegenden Erfindung, eine Schmierstoffzusammensetzung zur Verfügung zu stellen, die auf die Oberflächen von Antriebselementen aufgetragen werden kann, um so Ermüdungserscheinungen wie Graufleckenbildung, False Brinelling und White Etching Cracks zu verhindern, zu verringern oder zu vermeiden, und die die vorgenannten im Stand der Technik auftretenden Nachteile zumindest teilweise ausräumt.

Gegenstand der vorliegenden Erfindung ist eine Schmierstoffzusammensetzung zum Auftragen auf die Oberfläche von Antriebselementen, wobei die Schmierstoffzusammensetzung ein Basisöl und ein Silasesquioxan enthält, wobei das Silasesquioxan in einer Menge von 0,01 bis 40 Gew.%, bezogen auf das Gesamtgewicht der Schmierstoffzusammensetzung, enthalten ist, wobei Polyglykol als Basisöl in Kombination mit einem Silasesquioxan der Formel [RSiO_{3/2}]ₙ mit: n = 6, 8, 10, 12, wobei R unabhängig voneinander = Oxiran-Polymer, insbesondere Polyethylenglykol, Polypropylenglykol, und/oder deren Copolymere mit einem Polymerisationsgrad von 4 bis 20, insbesondere 10 bis 15 Wiederholungseinheiten, ist, enthalten ist. Die Zusammensetzung ist geeignet um Ermüdungserscheinungen im Material von Antriebselementen, wie Graufleckenbildung, False Brinelling und White Etching Cracks zu verhindern, zu verringern oder zu vermeiden. Der positive Einfluss der Schmierstoffzusammensetzung ist dabei überraschend, da Silasesquioxane deutlich kleiner als die in den Druckschriften DE 102011103215 A1 und JP2006144827A beschriebenen Nanopartikel sind und deshalb nicht davon ausgegangen werden konnte, dass sie analog zu diesen Partikeln über eine Oberflächenglättung eine Verringerung der Ermüdungserscheinungen bewirken können.

In praktischen Versuchen wurde gefunden, dass die erfindungsgemäße Zusammensetzung mit Basisölen der unterschiedlichsten Polaritäten homogen vermischt werden kann, da beispielsweise über die Wahl der Substituenten des Silasesquioxans die Polarität der Zusammensetzung einfach angepasst werden kann. Dazu kommt, dass aufgrund seines Herstellungsprozesses eine ausreichende Absättigung der OH Gruppen des Silasesquioxans gewährleistet werden kann. Ferner wurde gefunden, dass die Verwendung von Silasesquioxan eine hohe Lagerstabilität ermöglicht, sowie, dass es zu keiner Beeinträchtigung des Schaumverhaltens oder der Filtrierbarkeit kommt. In praktischen Versuchen wurde auch gefunden, dass Silasesquioxane die bei Raumtemperatur (20°C) flüssig sind und/oder niedrige Schmelzpunkte (vorzugsweise unter 100°C, DIN EN ISO 11357-2 (Ausgabe: 2014-07)) haben, günstig eingesetzt werden können.

Silasesquioxane (auch Silasesquisiloxane, Sesquisiloxane oder Silesquioxane genannt) sind Organosiliciumverbindungen und bilden käfigartige Strukturen mit Si-O-Si-Bindungen und tetraedrischen Si-Ecken. Das Silasesquioxan kann in molekularer Form 6 bis 12 Si-Ecken aufweisen und/oder als Oligomer und/oder Polymer vorliegen. Erfindungsgemäß bevorzugt sind molekulare Silasesquioxane, noch bevorzugter molekulare Silasesquioxane mit 6 bis 12, noch bevorzugter 7 bis 10, insbesondere mit 7 oder 8 Si-Ecken. Dabei ist in einer bevorzugten Ausführungsform jedes Si-Zentrum an drei Oxogruppen gebunden, die sich wiederum mit anderen Si-Zentren verbinden.

In einer weiteren bevorzugten Ausführungsform sind die Si-Zentren nur anteilig an drei mit anderen Si-Zentren verbundenen Oxogruppen gebunden, und es sind, vorzugsweise drei, Si-Zentren an lediglich zwei mit anderen Si-Zentren verbundenen Oxogruppen gebunden. Die dritte Gruppe ist hier vorzugsweise ein Substituent, noch bevorzugter ein Hydroxysubstituent.

Die vierte Gruppe am Si ist ebenfalls vorzugsweise ein Substituent, wodurch ein oberflächenmodifiziertes Silasesquioxan erhalten werden kann, welches erfindungsgemäß bevorzugt ist. Geeignete Substituenten sind Oxiran-Polymer (Polymerisationsgrad mit 4 bis 20 Wiederholungseinheiten)-, jeweils substituiert oder unsubstituiert. Dabei kann das Silasesquioxan gleiche Substituenten oder Gemische verschiedener Substituenten aufweisen.

Bevorzugte Substituenten sind Polyethylenglykol, Polypropylenglykol, Polybutylenglykol und/oder deren Copolymere (Polymerisationsgrad 4 bis 20, insbesondere 10 bis 15 Wiederholungseinheiten), jeweils substituiert oder unsubstituiert.

Besonders bevorzugte Substituenten sind Polyethylenglykol, Polypropylenglykol und/oder deren Copolymere (Polymerisationsgrad 4 bis 20, insbesondere 10 bis 15 Wiederholungseinheiten), jeweils substituiert oder unsubstituiert.

In einer weiteren Ausführungsform der Erfindung kann R zusätzlich funktionale Gruppen, insbesondere Thiogruppen, Phosphatgruppen einzeln oder in Kombination aufweisen. Die optional vorhandenen Thio- oder Phosphatgruppen können zusätzlich eine Reaktion mit der zu schützenden Metalloberfläche eingehen.

Erfindungsgemäß kann das Silasesquioxan auch Mischungen von strukturell unterschiedlichen Silasesquioxanen sein.

Silasesquioxane können beispielsweise durch Hydrolyse von Organotrichlorsilanen synthetisiert werden (idealisiert: 8 RSiCl₃; + 12 H₂O → [RSiO_{3/2}]₈ + 24 HCl). Je nach Substituent (R) kann das Äußere des Käfigs weiter modifiziert werden. Wenn R = H ist, kann die Si-H-Gruppe einer Hydrosilylierung oder Oxidation zum Silanol unterzogen werden. Überbrückte Poly-Silasesquioxane werden am leichtesten aus Clustern hergestellt, die zwei oder mehr trifunktionelle Silylgruppen enthalten, die an nicht hydrolysierbaren Silicium-Kohlenstoff-Bindungen gebunden sind. Vinyl-substituierte Silasesquioxane können durch die Alkenmetathese verknüpft werden.

Erfindungsgemäß weist das Silasesquioxan die chemische Formel [RSiO_{3/2}]ₙ auf mit: n = 6, 8, 10, 12; vorzugsweise n = 8, 10, 12 und insbesondere 8, wobei R unabhängig voneinander = Oxiran-Polymer (Polymerisationsgrad mit 4 bis 20 Wiederholungseinheiten)-, jeweils substituiert oder unsubstituiert, ist.

Dabei können die Reste R gleich oder verschieden sein.

Bevorzugt ist R unabhängig voneinander = Polyethylenglykol, Polypropylenglykol, Polybutylenglykol und/oder deren Copolymere (Polymerisationsgrad 4 bis 20, insbesondere 10 bis 15 Wiederholungseinheiten) jeweils substituiert oder unsubstituiert.

In einer weiteren Ausführungsform der Erfindung kann R zusätzlich funktionale Gruppen, insbesondere Thiogruppen, Phosphatgruppen einzeln oder in Kombination aufweisen. Die optional vorhandenen Thio- oder Phosphatgruppen können zusätzlich eine Reaktion mit der zu schützenden Metalloberfläche eingehen.

Ebenfalls denkbar ist die Verwendung von überbrückten molekularen Silasesquioxanen.

In einer besonders bevorzugten Ausführungsform ist das Silasesquioxan ein Silasesquioxan gemäß der Formel (I): wobei: R unabhängig voneinander = Oxiran-Polymer, vorzugsweise Polyethylenglykol, Polypropylenglykol, Polybutylenglykol und/oder deren Copolymere (Polymerisationsgrad mit 4 bis 20, vorzugsweise 10 bis 15 Wiederholungseinheiten) und insbesondere -CH₂CH₂(OCH₂CH₂)ₘOCH₃ und m = 10 bis 15, insbesondere 13.3 ist, wobei das Silasesquioxan gegebenenfalls in Form einer Mischung mit anderen Silasesquioxanen vorliegt. Ein derartiges Silasesquioxan ist in Form einer Mischung mit anderen Silasesquioxanen beispielsweise erhältlich unter dem Handelsnamen: PEG POSS^{®} Cage Mixture von Hybrid Plastics.

Es hat sich gezeigt, dass die Schmierstoffzusammensetzung auch Mischungen von strukturell unterschiedlichen Silasesquioxanen enthalten kann.

In einer weiteren bevorzugten Ausführungsform liegt das Silasesquioxan auf nanoteiligen Trägermaterialien vor, vorzugsweise auf oxydischen Nanoteilchen, insbesondere auf amorphen Siliziumdioxid-Nanopartikeln. Derartige Silasesquioxane sind beispielsweise erhältlich unter dem Handelsnamen POSS^{®} Nanosilica Dispersion von Hybrid Plastics. Vorteilhaft hieran ist die sehr gute Stabilisierung der Nanoteilchen in verschiedenen Medien und die Kombination der beiden unterschiedlichen Teilchengrößen.

Das Silasesquioxan kann direkt mit dem Basisöl des Schmierstoffs vermischt werden oder in Form einer Vormischung. Im Falle des Einbringens in Form einer Vormischung enthält diese vorteilhafterweise ein Trägermaterial, vorzugsweise ausgewählt aus der Gruppe bestehend aus Mineralölen, synthetischen Kohlenwasserstoffen, darunter besonders bevorzugt Polyalphaolefine (PAO) und Metallocen katalysiertes PAO (m-PAO), Polyglykolen, Estern, Perfluorpolyethern (PFPE), Silikonölen, nativen Ölen und Derivaten von nativen Ölen, aromatenhaltigen Ölen wie Phenylethern, alkylierten Naphtalinen und der Mischungen oben genannter Trägermaterialien. Besonders bevorzugt als Trägermaterial werden Polygkykole, Ester und synthetische Kohlenwasserstoffe eingesetzt.

Das Basisöl der Schmierstoffzusammensetzung wird erfindungsgemäß ausgewählt aus der Gruppe bestehend aus Polyglykolen. Ebenfalls geeignete Basisöle sind ausgewählt aus der Gruppe bestehend aus Silikonölen, PFPE, Mineralölen, Estern, synthetischen Kohlenwasserstoffen, darunter besonders bevorzugt PAO, m-PAO, aromatenhaltigen Ölen wie Phenylethern, akylierten Diphenylethern, alkylierten Naphtalinen, Phenylethern, nativen Ölen und Derivaten von nativen Ölen, und der Mischungen oben genannter Basisöle. Besonders bevorzugt als Basisöl werden Polygkykole, Ester und/oder synthetische Kohlenwasserstoffe, darunter besonders bevorzugt Polyalphaolefine (PAO) und Metallocen katalysiertes PAO (m-PAO), eingesetzt. Besonders bevorzugte Ester sind ausgewählt aus einem Ester einer aliphatischen oder aromatischen Di-, Tri- oder Tetracarbonsäure (vorzugsweise C6- bis C60-) mit einem oder in Mischung vorliegenden C7- bis C22-Alkoholen, aus einem Ester von Trimethylolpropan, Pentaerythrit oder Dipentaerythrit mit aliphatischen C7- bis C22- Carbonsäuren, aus C18-Dimersäureestern mit C7-bis C22-Alkoholen, aus Komplexestern, als Einzelkomponenten oder in beliebiger Mischung.

Die Schmierstoffzusammensetzung kann darüber hinaus noch weitere übliche Zusätze z.B. Verdicker (Metallseifen, Metallkomplexseifen, Bentonite, Harnstoffe, Silikate, Sulfonate, Polyimide usw.), Festschmierstoffe (PTFE, Metalloxide, Graphit, Bornitrid, Molybdändisulfid usw.) und Additive (Phosphate, Thiophosphate, aromatische Amine, Phenole, Sulfate usw.) enthalten. Bevorzugte Verdicker sind Lithiumseifen, Lithiumkomplexseifen, Harnstoffe, Calciumkomplexseifen, Calciumsulfonatverdicker, Bentonite, Aluminiumkomplexseifen. Besonders bevorzugte Verdicker sind Lithiumseifen, Lithiumkomplexseifen, Aluminiumkomplexseifen, Bentonite und Harnstoffe.

Die genannten Additive können lösliche Additive sein, insbesondere als Korrosionsschutzmittel, als Mittel zur Reibungsminderung, als Mittel zum Schutz gegen Metalleinflüsse und als UV-Stabilisatoren.

Für Getriebeanwendungen hat es sich als besonders günstig erwiesen, wenn die Schmierstoffzusammensetzung eine Viskosität von ISO VG 68-680, besonders bevorzugt ISO VG 220-460 aufweist. Dabei sind die bevorzugt eingesetzten Basisöle Polyglykole einerseits und andererseits Mischungen von synthetischen Kohlenwasserstoffen, darunter besonders bevorzugt Mischungen von PAO mit m-PAO, Mischungen von Estern oder Zusammensetzungen, die Mischungen aus synthetischen Kohlenwasserstoffen und Estern als Basisöle aufweisen. Ebenfalls geeignet sind medizinische Weissöle.

Für fettgeschmierte Anwendungen in Windkraftanlagen hat es sich als besonders günstig erwiesen, wenn die Schmierstoffzusammensetzung eine NLGI Klasse nach DIN 51818 von 0 bis 3, bevorzugt 1 oder 2 aufweist. Dabei weist das Basisöl vorzugsweise eine Viskosität im Bereich 50 bis 460 mm²/sec auf. Bevorzugt verwendete Basisöle sind PAO, m-PAO, Ester und deren Mischungen. Bevorzugte Verdicker sind Lithiumseifen, Lithiumkomplexseifen und Harnstoffe.

Für Anwendungen im Automotive Bereich hat es sich als besonders günstig erwiesen, wenn die Schmierstoffzusammensetzung eine NLGI Klasse nach DIN 51818 von 1 bis 3 aufweist. Bevorzugt eingesetzte Basisöle sind Mineralöle, PAO, m-PAO, Ester und deren Mischungen. Bevorzugte Verdicker sind Lithiumseifen, Lithiumkomplexseifen, Calciumkomplexseifen und Harnstoffe. Dabei weist das Basisöl vorzugsweise eine Viskosität im Bereich 30-300 mm²/sec, bevorzugt im Bereich 50-200 mm²/sec auf.

Die Schmierstoffzusammensetzung enthält das Silasesquioxan in einer Menge von 0,01 bis 40 Gew.%, bevorzugt von 0,05 bis 20 Gew.%, noch bevorzugter in einer Menge von 0,07 bis 15 Gew.% und insbesondere von 0,1 bis 10 Gew.%, bezogen auf das Gesamtgewicht der Schmierstoffzusammensetzung. In einer weiteren bevorzugten Ausführungsform enthält die Schmierstoffzusammensetzung das Silasesquioxan in einer Menge von 0,05 bis 5 Gew.%.

Die Schmierstoffzusammensetzung enthält das Basisöl vorzugsweise in einer Menge von 99,99 bis 50 Gew.%, noch bevorzugter 99 bis 60 Gew.% und insbesondere in einer Menge von 98 bis 65 Gew.%, bezogen auf das Gesamtgewicht der Schmierstoffzusammensetzung.

Erfindungsgemäß enthält die Schmierstoffzusammensetzung Polyglykol als Basisöl in Kombination mit einem Silasesquioxan der Formel [RSiO_{3/2}]ₙ mit: n = 6, 8, 10, 12, vorzugsweise n = 8, 10, 12 und insbesondere 8, wobei R unabhängig voneinander = Oxiran-Polymer, insbesondere Polyethylenglykol, Polypropylenglykol und/oder deren Copolymere (Polymerisationsgrad 4 bis 20, insbesondere 10 bis 15 Wiederholungseinheiten) ist.

Insbesondere bevorzugt ist die Kombination von Polyglykol als Basisöl mit PEGPOSS^{®} Cage Mixture.

Die erfindungsgemäße Zusammensetzung enthält Silasesquioxan in einer Menge von 0,01 bis 40 Gew.%, noch bevorzugter von 0,05 bis 20 Gew.%, noch bevorzugter in einer Menge von 0,07 bis 15 Gew.% und insbesondere von 0,1 bis 10 Gew.%; Basisöl in einer Menge von 99,99 bis 50 Gew.%, noch bevorzugter in einer Menge von 99 bis 50 Gew.%, noch bevorzugter in einer Menge von 99 bis 60 Gew.%, insbesondere in einer Menge von 98 bis 65 Gew.%; Verdicker in einer Menge von 3 bis 40 Gew.%, noch bevorzugter in einer Menge von 5 bis 40 Gew.% und insbesondere in einer Menge von 7 bis 25 Gew.% sowie Festschmierstoffe in einer Menge von 0 Gew.% bis 30 Gew.%, noch bevorzugter in einer Menge von 0 bis 20 Gew.% und Additive in einer Menge von 0 Gew.% bis 15 Gew.%, noch bevorzugter in einer Menge von 0 bis 10 Gew.% und insbesondere in einer Menge von 2 bis 10 Gew.%, jeweils bezogen auf das Gesamtgewicht der Schmierstoffzusammensetzung.

In einer bevorzugten Ausführungsform der Erfindung enthält die Schmierstoffzusammensetzung:
- 5 bis 80 Gew.%, vorzugsweise von 10 bis 80 Gew.%, noch bevorzugter von 20 bis 70 Gew.% und insbesondere von 25 bis 60 Gew.% Polyalkylenglykol, vorzugsweise ausgewählt aus der Gruppe bestehend aus statistisch verteilten Polyoxyethylen- und/oder Polyoxypropyleneinheiten und/oder anderer Polyoxyalkylenbausteinen, einem Blockpolymer aus Polyoxyethylen- und/oder Polyoxypropyleneinheiten und/oder anderen Polyoxyalkylenbausteinen, als Basisöl
- mehr als 10 Gew.%, vorzugsweise von 15 bis 85 Gew.%, noch bevorzugter von 20 bis 60 Gew.% und insbesondere von 25 bis 50 Gew.% Wasser,
- 0,01 bis 40 Gew.%, noch bevorzugter von 0,05 bis 20 Gew.%, noch bevorzugter von 0,07 bis 15 Gew.% und/oder von 0,05 bis 5 Gew.% und/oder von 0,1 bis 10 Gew.% Silasesquioxan,
wobei die Mengenangaben jeweils auf das Gesamtgewicht der Schmierstoffzusammensetzung bezogen sind.

In der vorgenannten bevorzugten Ausführungsform kann die Schmierstoffzusammensetzung weiterhin
- 5 bis 80 Gew.%, vorzugsweise von 10 bis 80 Gew.%, noch bevorzugter von 20 bis 70 Gew.% und insbesondere von 25 bis 60 Gew.% Carbonsäureester als Basisöl und/oder
- 2 bis 80 Gew.%, vorzugsweise von 10 bis 80 Gew.%, noch bevorzugter von 20 bis 70 Gew.% und insbesondere von 25 bis 60 Gew.% Fettalkoholethoxylate als Basisöl enthalten.

Aufgrund ihres Wasseranteils kann diese Schmierstoffzusammensetzung als wasserbasierte Schmierstoffzusammensetzung angesehen werden.

In einer bevorzugten Ausführungsform der Erfindung liegt die Schmierstoffzusammensetzung als wasserbasierte Getriebeölformulierung vor, mit der bei Durchführung eines FZG-Tests nach DIN ISO 14635-3 die Kraftstufe 12 mit Gesamtverschleiß an Rad und Ritzel von < 150 mg bestanden wird und vorzugsweise bei nachfolgender verlängerter Prüfung von 50 Stunden bei Kraftstufe 10 kein signifikanter Mehrverschleiß generiert wird.

Bevorzugte Basisöle für die wasserbasierte Schmierstoffzusammensetzung sind wasserlösliche Polyalkylenglykole, ggf. in Kombination mit wasserlöslichen Carbonsäureestern und/oder wasserlöslichen Fettalkoholethoxylaten. Dabei ist unter "wasserlöslich" erfindungsgemäß zu verstehen, dass nach Vermischen der Basisöle mit Wasser (Rühren für 1 Stunde) in einem Konzentrationsverhältnis von mindestens 5 Gew.% Basisöl in Wasser bei Raumtemperatur (25°C) eine transparente Flüssigkeit vorliegt.

Besonders bevorzugte Carbonsäureester-Basisöle für die wasserbasierte Schmierstoffzusammensetzung sind ausgewählt aus der Gruppe bestehend aus ethoxylierten Mono- oder Dicarbonsäuren mit einer Kettenlänge von C₄- bis C₄₀- und Ethoxylierungsgraden von 2-15.

Bevorzugte Fettalkoholethoxylate bestehen aus Fettalkoholen mit Kettenlängen von C₆- bis C₂₂- und einem Ethoxylierungsgrad von größer 3.

Bevorzugte Additive für die wasserbasierte Schmierstoffzusammensetzung sind ausgewählt aus der Gruppe bestehend aus:
- 0,5 bis 20 Gew.%, vorzugsweise von 0,5 bis 10 Gew.%, schäumende oder nichtschäumende Emulgatoren aus der Klasse der anionischen, nichtionischen oder kationischen Tenside, vorzugsweise ausgewählt aus der Gruppe bestehend aus aliphatischen oder aromatischen Ethoxylaten, Carboxylaten, Sulfonaten, Sulfaten oder Ammoniumsalzen,
- 0,5 bis 50 Gew.%, vorzugsweise von 1 bis 10 Gew.%, Frostschutzmittel, ausgewählt aus der Gruppe bestehend aus Alkylenglycol, Glycerin oder Ionischen Flüssigkeiten,
- 0,5 bis 20 Gew.%, vorzugsweise von 5 bis 20 Gew.%, Korrosionsadditive, ausgewählt aus der Gruppe bestehend aus Alkanolaminen, Phosphorsäure und Carbonsäurederivaten,
- 0,001 bis 2 Gew.%, vorzugsweise von 0,01 bis 1 Gew.%, Additive zur Verhinderung von Schaumbildung, ausgewählt aus der Gruppe bestehend aus Polydimethylsiloxan und Acrylatpolymeren,
- 0,05 bis 10 Gew.%, vorzugsweise von 1 bis 5 Gew.%, wasserlöslicher Fress- und Verschleißschutzmittel, ausgewählt aus der Gruppe bestehend aus Schwefel- oder Phosphor-haltigen Verbindungen,
- 0,001 bis 0,5 Gew.%, vorzugsweise von 0,05 bis 0,4 Gew.%, Biozide, ausgewählt aus der Gruppe bestehend aus substituierten Isothiazolinonen und Bronopol,
- und Gemischen hiervon.

In einer weiteren bevorzugten Ausführungsform der Erfindung enthält die wasserbasierte Schmierstoffzusammensetzung 0,5 bis 40 Gew.% Schmierstoffverdicker, ausgewählt aus der Gruppe bestehend aus Metallseifen aus Mono- und/oder Dicarbonsäuren, Harnstoffen, Schichtsilikaten, Festschmierstoffen und Aerosil.

In einer bevorzugten Ausführungsform der Erfindung liegt die Schmierstoffzusammensetzung als Getriebeölformulierung vor, mit der bei Durchführung eines FZG Graufleckentests C/8.3/60 nach FVA-Information Blatt 54/7 mit Einspritzschmierung die Profilabweichung beim Stufenlauf 7,5 µm und/oder beim Dauerlauf 20 µm nicht überschreitet.

In einer bevorzugten Ausführungsform der Erfindung zeichnet sich die Schmierstoffzusammensetzung dadurch aus, dass bei Durchführung eines false brinell Tests mittels SNR FEB 2 Prüfgerät bei Raumtemperatur, 8000 N Last, Schwenkwinkel 3° und 24 Hz Schwingfrequenz eine Laufzeit von mindestens 50 h, erreicht wird und der Verschleiß des Antriebselements dabei vorzugsweise unter 100 mg, insbesondere unter 20 mg liegt.

In einer weiteren bevorzugten Ausführungsform der Erfindung zeichnet sich die Schmierstoffzusammensetzung dadurch aus, dass ein Massenverlust des Antriebselements bedingt durch Vibrationen um mindestens 50 %, vorzugsweise von mindestens 90% reduziert und/oder die Zeitdauer bis zum Ausfall mindestens verdoppelt wird.

Ein weiterer Gegenstand der vorliegenden Erfindung ist die Verwendung der erfindungsgemäßen Schmierstoffzusammensetzung zur Behandlung von Oberflächen von Antriebselementen, vorzugsweise von Wälzlagern, Getrieben, Gleitlagern und/oder Ketten, insbesondere Wälzlagern und Getrieben. Ebenfalls geeignet ist die erfindungsgemäße Schmierstoffzusammensetzung zur Schmierung von Dichtungen an rotierenden Wellen.

Besonders vorteilhaft ist die Verwendung in Wälzlagern, die als Radlager verwendet werden und/oder Getrieben, die einer Vibration ausgesetzt sind. Weiterhin besonders vorteilhaft ist die Verwendung in Hauptlagern, Blattlagern, Verstell-Lagern, Generatorenlagern von Windkraftanlagen. Besonders vorteilhaft ist die Anwendung in Wälzlagern, die in Elektromotoren von elektrisch angetriebenen Fahrzeugen verwendet werden. Besonders vorteilhaft ist die Anwendung in Wälzlagern in Kupplungen, besonders bei Hybridfahrzeugen. Weiterhin besonders vorteilhaft ist die Verwendung in Lagerungen in Nebenaggregaten sowohl in Industrieanlagen als auch in Automobilen. Lagerungen in Nebenaggregaten zeichnen sich dadurch aus, dass die Nebenaggregate in der Regel nicht durchgängig betrieben sondern nur zeitweise zugeschaltet werden und damit Vibrationen auf die still stehenden Lager einwirken. Nebenaggregate in Automobilen werden zudem häufig über Pulley angetrieben. Weiterhin besonders vorteilhaft ist die Verwendung in Gelenken in Automotive Anwendungen wie Gleichlaufgelenken, Azipod-Gelenken, Tripode Gelenken, Fahrwerksgelenken und/oder Kugelgelenken, bei denen ebenfalls Materialermüdung/Ausbrüche als Schadensbild bekannt sind.

Die oben genannten Antriebselemente sind besonders anfällig für die eingangs beschriebenen Schädigungsmechanismen, so dass die Verwendung von Silasesquioxanen mit ihrem vorteilhaften Einfluss hierauf besonders effizient ist.

Besonders bevorzugt ist ferner die Behandlung von Oberflächen von Antriebselementen in Maschinen und Förderanlagen, die zur Herstellung von Lebensmitteln verwendet werden, bei denen ein direkter Kontakt der Schmierstoffzusammensetzung mit dem Lebensmittel möglich und eine entsprechende lebensmittelrechtliche Zulassung der Schmierstoffzusammensetzung erforderlich ist (USDA bzw. NSF, Koscher, Halal).

Ein weiterer Gegenstand der vorliegenden Erfindung ist die Verwendung von Antriebselementen, bevorzugt Wälzlagern, Getrieben, Gleitlagern und/oder Ketten, deren Oberflächen mit der erfindungsgemäßen Schmierstoffzusammensetzung behandelt wurden, in Anlagen und Maschinen zur Herstellung und Förderung von Lebensmitteln, in Windkraftanlagen, in Automobilen, in Pulleylagern, in Schienenfahrzeugen, in Schiffen, in Elektromotoren, Generatoren, Nebenaggregaten, Gelenken.

### Verwendete Prüfmethoden:

Beim SNR-FEB 2 (False-Brinelling Prüfstand der Wälzlagerfirma SNR) wird das Verschleißverhalten von Schmierstoffzusammensetzungen in Wälzlagern bei kleinen oszillierenden Abwälz- und Gleitbewegungen mit einer konstanten Last ermittelt. Das Abschaltkriterium des SNR ist der Verschleißweg. Wenn bei einem Lager der Wert über 30 mm steigt, wird automatisch der Lauf beendet oder aber die vorgegebenen Laufzeit wird erreicht. Die Lagertype FAG 51206 wird als Prüflager verwendet. Der entstehende Verschleiß wird nicht über den Verschleißweg sondern durch Wiegen der gereinigten Lagerringe vor und nach dem Versuch ermittelt. Die Rillen der Lagerringe werden komplett mit der zu prüfenden Schmierstoffzusammensetzung befüllt, überschüssiges Fett abgestrichen. Damit ergibt sich in Abhängigkeit von der Dichte eine Menge an Schmierstoffzusammensetzung von ca. 1 g pro Lagerring.

### Flender Schaumtest GG-V 425 Rev.1

Die Prüfvorrichtung besteht aus einem geschlossenen Getriebegehäuse mit Sichtscheibe. Es sind zwei gleichgroße Zahnräder (Außendurchmesser 54 mm) mittig über senkrecht stehenden Wellen angebracht, die in das Prüföl eintauchen, sodass ein Teil der Zahnräder nicht von Öl bedeckt ist. Bei einer Drehzahl von 1450 rpm wird für 5 min das Zahnradpaar angetrieben. Dabei wird sozusagen Luft in das Öl eingemischt. Die Veränderung/Zunahme des Volumens kann über eine Skala, die in dem Sichtfenster eingebracht ist, dokumentiert werden. Grenzwerte der Norm sind: nach 1 min Stilstand nach dem Betrieb des Zahnradpaares ≤15% und nach 5 min Stilstand ≤10% total. Schaumvolumen dürfen nicht überschritten werden.

### Viskosität

Viskositätsmessung (DIN 51562) mittels eines Stabinger Viskosimeters SVM 3000 (Anton Paar).

### Schaumtest ASTM D 892

Bei der Methode werden bei Raumtemperatur, dann bei 94°C und dann wieder bei Raumtemperatur für 1 min Luft mit einem konstanten Volumenstrom über eine eingetauchte Sinterkugel aufgeschäumt. Es wird gemessen a) wieviel Schaum in ml sich bildet und b) wie lange es dauert bis der Schaum sich nach Beendigen der Lufteinleitung wieder abgebaut hat. Angabe ist (a,b). Grenzwert: (max. 75 ml/10 min) bei allen 3 Temperatursequenzen dürfen nicht überschritten werden. b wird dabei in der Form x:y min angegeben. Das bedeutet der Schaum hat sich nach x Minuten und y Sekunden aufgelöst.

### Graufleckentest

C/8.3/60 nach FVA-Information Blatt 54/7 mit Einspritzschmierung. Die Grenzwerte der Norm sind: Die Profilabweichung darf beim Stufenlauf 7,5 µm und beim Dauerlauf 20 µm nicht überschreiten. Der Test wurde teilweise auch abweichend bei 90°C und Tauchschmierung durchgeführt.

### FZG-Prüfverfahren A/2,8/50 zur Bestimmung von relativer Fresstragfähigkeit und Verschleißverhalten von Getriebefließfetten

Durchführung nach Norm DIN ISO 14635-3 mit Tauchschmierung. Grenzwerte der Norm sind:
Erreichte Kraftstufe = Summe der Schäden (Breite aller Riefen und Fresser) an den aktiven Zahnflanken der 16 Ritzelzähne beträgt mehr als eine Zahnbreite bzw. 20 mm.

Zusätzlich Auswertung von Verschleiß an Rad und Ritzel.

Zusätzlich erfolgte hier nach Testende eine verlängerte Prüfung über einen Zeitraum von 50 h bei Kraftstufe 10 unter Ermittlung des Verschleißes an Rad und Ritzel.

### Filtrationsprüfstand:

Ein beheizbarer Ölvorratsbehälter (60°C) wird mit ca. 10L Öl befüllt, mit einer regelbaren Pumpe (Firma Vogel Fluidtec GmbH / Durchflusssensor geregelt) wird das Öl im Kreis (6L/min) durch einen Filter mit einer genau definierten Porengröße (Mahle PI 2105 PS 3µm/ Mahle PI 3105 PS 10µm) gepumpt. Vor und hinter dem Filter wird der Druck durch Sensoren gemessen. Die Anlage schaltet sich ab, wenn hier die Druckdifferenz 2,2 bar überschreitet. Die Versuchsdauer beträgt dabei bis zu 840 h.

### Beispiel 1: Prüfung zur Verbesserung des false brinell Schutzes

Ein Lithiumseifenfett der NLGI Klasse 2 mit Polyglykol Grundöl mit ca. 46 mm²/sec Viskosität bei 40°C und Additivpaket (Korrosion, Oxidationsstabilität, Lasttragfähigkeit, Verschleiss) wurde mit 5,85 % PEGPOSS^{®} Cage Mixture versetzt und mit einem Speedmixer (Fa. Hauschild, Type DAC 700.1 FVZ) homogenisiert (Beispielfett 1). PEGPOSS^{®} Cage Mixture besitzt eine Viskosität von ca. 80 mm²/sec bei 40°C. Um den Verdünnungseffekt auszugleichen wurde ein Vergleichsfett 1 hergestellt, bei dem das Fett 5,85 % eines Polyglykols auf Basis EO:PO ca. 1:1 mit vergleichbarer Viskosität in gleicher Weise verdünnt und homogenisiert wurde. Beide Fette wurden mit dem SNR FEB 2 Prüfstand bei 8000 N Last, einem Schwenkwinkel von 3°, einer Schwingfrequenz von 24 Herz bei 20°C ausgesetzt. Das Beispielfett 1 erreicht die vorgesehene Prüfdauer von 50 h bei geringem Massenverlust der Lager. Das Vergleichsfett 1 dagegen erreicht nach ca. 19 h den maximal zulässigen Verschleiß, der Lauf muss abgebrochen werden.

| | Beispielfett 1, PG Fett, Lithiumseife, PG Grundöl + Verdünnt mit 5,85% PEGPOSS^{®} Cage Mixture | Vergleichsfett 1, PG Fett, Lithiumseife, PG Grundöl + Verdünnt mit 5,85% PG Grundöl |
|---|---|---|
| Verschleiß Lager 1 (mg) | 21 | 95 |
| Verschleiß Lager 2 (mg) | 0 | 216 |
| Prüfdauer | 50 h | 19 h, 28 min (Abbruch) |

### Beispiel 2: Wirkung von Silasesquioxan zur Unterdrückung von Graufleckenbildung in einem Esteröl für Getriebe

| | Referenzöl 2: Getriebeöl Esterbasis, ISO VG 100 Additivpackage (Korrosion, Schaum, Oxidationsstabilität, Lasttragfähigkeit, Verschleiss) | Referenzöl 2 + 1,3% Isooctyl POSS^{®} Cage Mixture (Vergleich) |
|---|---|---|
| Kinematische Viskosität 40°C [mm²/sec] | 98 | 99,3 |

| **ASTM Schaumtest** | | |
|---|---|---|
| RT | 0 ml / 0 min | 0 ml / 0:0 min |
| 94°C | 0 ml / 0 min | 0 ml / 0:0 min |
| RT | 0 ml / 0 min | 10 ml/ 0:03 min |

| **FZG Graufleckentest, C/8,3/60** | | |
|---|---|---|
| Stufentest, Änderung Gewicht (mg) nach Kraftstufe 10 | 24 | 16 |
| Stufentest, Graufleckenfläche (%) nach Kraftstufe 10/400 h | 30 | 20 |
| Stufentest, Profilformabweichung (µm) nach Kraftstufe 10/400 h | 8,8 (fail) | 7,3 (pass) |
| Dauertest, Änderung Gewicht (mg) nach Kraftstufe 10/400 h | fail* | 35 |
| Dauertest, Graufleckenfläche (%) nach Kraftstufe 10 | fail* | 23 |
| Dauertest, Profilformabweichung (µm) nach Kraftstufe 10 | fail* | 10,8 (pass) |
| *Ausfall nach 240 h Kraftstufe 10 durch Überschreiten Schadensgrenze, Profilformabweichung > 20 µm | | |

Die Ergebnisse zeigen, dass bei dem Getriebeöl auf Esterbasis sich bei Zugabe von IsooctylPOSS^{®} keine Veränderungen bei der kinematischen Viskosität und im Schaumverhalten ergeben. Die Ausbildung der Grauflecken wird dagegen stark unterdrückt, die Zugabe von IsooctylPOSS^{®} Cage Mixture bewirkt, dass der Prüflauf über die ganze Prüfzeit durchgeführt werden kann und die Profilformabweichung deutlich unter den Grenzwerten bleibt.

### Beispiel 3: Wirkung von Silasesquioxan zur Verringerung von Schaumbildung und Graufleckigkeit in Polyglykol basierendem Getriebeöl

| | Referenzöl 3: Getriebeöl Polyglykol, Additivpackage (Korrosion, Oxidationsstabilität, Lasttragfähigkeit, Verschleiss, Schaum) ISO VG 100 | Referenzöl 3 + 5,8% PEGPOSS^{®} Cage Mixture |
|---|---|---|
| Viskosität 40°C [mm²/sec] | 101 | 102 |

| **ASTM Schaumtest** | | |
|---|---|---|
| RT | 10 ml / 0:15 min | 0 ml / 0:0 min |
| 94°C | 20 ml / 0:15 min | 10 ml / 0:0 min |
| RT | 20 ml / 0:25 min | 10 ml/ 0,03 min |

| **Flender Schaumtest** | | |
|---|---|---|
| Schaum nach 1 min Standzeit (%) | 20 | 0 |
| Schaum nach 5 min Standzeit (%) | 19 | 4 |

| **FZG Graufleckentest, C/8,3/90°C Tauchschmierung** | | |
|---|---|---|
| Stufentest, Änderung Gewicht (mg) nach Kraftstufe 10 | 17 | 1 |
| Stufentest, Graufleckenfläche (%) nach Kraftstufe 10 | 10 | 0 |
| Stufentest, Profilformabweichung (µm) nach Kraftstufe 10 | 5 | 4,6 |
| Dauertest, Änderung Gewicht (mg) nach Kraftstufe 10/400 h | 11 | 8 |
| Dauertest, Graufleckenfläche (%) nach Kraftstufe 10/400 h | 20 | 0 |
| Dauertest, Profilformabweichung (µm) nach Kraftstufe 10/400 h | 9,6 | 7 |

Durch Zumischen von PEGPOSS^{®} Cage Mixture ergibt sich keine signifikante Veränderung bei Viskosität und ASTM Schaumtest, dagegen ergibt sich eine deutliche Verbesserung beim Flender Schaumtest und das Auftreten von Grauflecken wird nahezu komplett unterdrückt.

### Beispiel 4: Filtrierbarkeit von Silasesquioxan enthaltenden Ölen im Vergleich zu SiO₂ Nanoteilchen enthaltenden Ölen

| | Referenzöl 4: Getriebeöl PAO/Ester ISO VG 46 Additivpackage (Korrosion, Oxidationsstabilität, Lasttragfähigkeit, Verschleiss, Schaum) | Referenzöl 4 +1,3 % IsooctylPOSS (Vergleich)^{®} | Referenzöl 4 + 0,5 % SiO₂ Nanoteilchen, Primärpartikel 10 nm, Oberfläche mit Phenyl und Trimethylsilylgruppen belegt |
|---|---|---|---|
| Viskosität 40°C [mm²/sec] | 46,2 | 47 | 47,6 |

| **Flender Schaumtest, vor Filtrationsprüfung** | | | |
|---|---|---|---|
| Schaum nach 1 min Standzeit (%) | 2 | 2 | 2 |
| Schaum nach 5 min Standzeit (%) | 0 | 3 | 2 |
| | | | |

| **Filtrationstest 3 µm Filter** | | | |
|---|---|---|---|
| Druckaufbau/Prüfdauer | < 2,2 bar/840 h | < 2,2 bar/840 h | > 2,2 bar/0 h |
| Filtirierbarkeit | pass | pass | fail |

| **Flender Schaumtest, nach Filtrationsprüfung 3 µm** | | | |
|---|---|---|---|
| Schaum nach 1 min Standzeit (%) | 4 | 5 | nicht bestimmt |
| Schaum nach 5 min Standzeit (%) | 5 | 5 | nicht bestimmt |

| **Filtrationstest 10 µm Filter** | | | |
|---|---|---|---|
| Druckaufbau/Prüfdauer | nicht bestimmt | < 2,2 bar/760 h | > 2,2 bar/0 h |
| Filtirierbarkeit | nicht bestimmt | pass | fail |

Das Referenzöl 4 kann problemlos bei 3 µm filtriert werden. Die Zugabe von IsooctylPOSS^{®} Cage Mixture hat keine Auswirkungen auf die Viskosität und das gute Filtration- und Schaumverhalten.

Durch Verwendung von SiO₂ Nanoteilchen, die ebenfalls zur Verringerung der Graufleckigkeit eingesetzt werden können, sind für eine wirkungsvolle Filtration dagegen hohe Drücke nötig. Der Anteil an anorganischem SiOₓ ist bei den beiden Ölen mit den Silizium enthaltenden Zuschlägen in etwa gleich.

Auch bei einem gröberem Filter mit 10 µm ist es nicht möglich, das SiO₂ enthaltende Öl bei niedrigen Drücken zu filtrieren, es baut sich sofort ein Druck von mehr als 2,2 bar auf, die Prüfung wird abgebrochen. Das IsooctylPOSS^{®} Cage Mixture enthaltende Öl kann dagegen problemlos filtriert werden.

### Beispiel 5: Wirkung von Silasesquioxan zur Verringerung von Verschleiß in wasserbasiertem Getriebeöl

| | Referenzöl 5: wasserbasiertes Getriebeöl auf Basis Polyglykol (ca. 39 Gew.%), Additivpackage (ca. 21 Gew.% Korrosion, Lasttragfähigkeit/ Verschleiss, Schaum, Biozid), Wasser (ca. 40 Gew.%) | Referenzöl 5 + 1 Gew.% PEGPOSS^{®} Cage Mixture |
|---|---|---|
| Viskosität 40°C | ISO VG 460 | ISO VG 460 |

| **FZG DIN ISO 14635-3-A/2,8/50 Tauchschmierung** | | |
|---|---|---|
| Erreichte Kraftstufe | 12 | 12 |
| Gesamtverschleiß nach Kraftstufe 11 | 188 mg | 96 mg |
| Gesamtverschleiß nach Kraftstufe 12 | 231 mg | 145 mg |
| Zusatzverschleiß nach Kraftstufe 10/50 h | 63 mg | 7 mg |

Durch Zumischen von PEGPOSS^{®} Cage Mixture ergibt sich keine signifikante Veränderung bzgl. Viskosität, dagegen ergibt sich eine deutliche Verbesserung beim Verschleißverhalten in Getriebeanwendungen, vor allem bei mäßiger Belastung (Kraftstufe 10).

## Patentansprüche

1. Schmierstoffzusammensetzung zum Auftragen auf die Oberfläche von Antriebselementen, wobei die Schmierstoffzusammensetzung ein Basisöl und ein Silasesquioxan enthält, wobei das Silasesquioxan in einer Menge von 0,01 bis 40 Gew.%, bezogen auf das Gesamtgewicht der Schmierstoffzusammensetzung, enthalten ist, **dadurch gekennzeichnet, dass** Polyglykol als Basisöl in Kombination mit einem Silasesquioxan der Formel [RSiO_{3/2}]ₙ mit: n = 6, 8, 10, 12, wobei R unabhängig voneinander = Oxiran-Polymer, insbesondere Polyethylenglykol, Polypropylenglykol, und/oder deren Copolymere mit einem Polymerisationsgrad von 4 bis 20, insbesondere 10 bis 15 Wiederholungseinheiten, ist, enthalten ist.

2. Schmierstoffzusammensetzung nach Anspruch 1, **dadurch gekennzeichnet, dass** das Silasesquioxan ein Silasesquioxan gemäß der Formel: ist, wobei: R unabhängig voneinander = Oxiran-Polymer, vorzugsweise Polyethylenglykol, Polypropylenglykol, Polybutylenglykol und/oder deren Copolymere mit einem Polymerisationsgrad mit 4 bis 20, vorzugsweise 10 bis 15 Wiederholungseinheiten und insbesondere -CH₂CH₂(OCH₂CH₂)ₘOCH₃, und m = 10 bis 15 ist, wobei das Silasesquioxan gegebenenfalls in Form einer Mischung mit anderen Silasesquioxanen vorliegt.

3. Schmierstoffzusammensetzung nach einem oder mehreren der vorangehenden Ansprüche, **dadurch gekennzeichnet, dass** das Silasesquioxan auf nanoteiligen Trägermaterialien, vorzugsweise auf oxydischen Nanoteilchen, insbesondere auf amorphen Siliziumdioxid Nanopartikeln, vorliegt.

4. Schmierstoffzusammensetzung nach einem oder mehreren der vorangehenden Ansprüche, **dadurch gekennzeichnet, dass** die Schmierstoffzusammensetzung enthält:
- 5 bis 80 Gew.% Polyalkylenglykol, vorzugsweise ausgewählt aus der Gruppe bestehend aus statistisch verteilten Polyoxyethylen- und/oder Polyoxypropyleneinheiten und/oder anderer Polyoxyalkylenbausteinen, einem Blockpolymer aus Polyoxyethylen- und/oder Polyoxypropyleneinheiten und/oder anderen Polyoxyalkylenbausteinen als Basisöl
- mehr als 10 Gew. % Wasser und
- 0,01 bis 40 Gew.% Silasesquioxan,
wobei die Mengenangaben jeweils auf das Gesamtgewicht der Schmierstoffzusammensetzung bezogen sind.

5. Schmierstoffzusammensetzung nach Anspruch 4, weiterhin enthaltend
- 5 bis 80 Gew.% Carbonsäureester als Basisöl und/oder
- 2 bis 80 Gew. % Fettalkoholethoxylate als Basisöl.

6. Schmierstoffzusammensetzung nach Anspruch 4 oder 5, **dadurch gekennzeichnet, dass** das Polyalkylenglykol, der Carbonsäureester und/oder das Fettalkoholethoxylat wasserlöslich sind.

7. Schmierstoffzusammensetzung nach einem oder mehreren der vorangehenden Ansprüche, **dadurch gekennzeichnet, dass** das Silasesquioxan in einer Menge von 0,05 bis 20 Gew.%, noch bevorzugter von 0,07 bis 15 Gew.% und insbesondere von 0,1 bis 10 Gew.% enthalten ist, jeweils bezogen auf das Gesamtgewicht der Schmierstoffzusammensetzung.

8. Schmierstoffzusammensetzung nach einem oder mehreren der vorangehenden Ansprüche, **dadurch gekennzeichnet, dass** Silasesquioxan in einer Menge von 0,01 bis 40 Gew.%, noch bevorzugter von 0,05 bis 20 Gew.%, noch bevorzugter in einer Menge von 0,07 bis 15 Gew.% und insbesondere von 0,1 bis 10 Gew.%; Basisöl in einer Menge von 99,99 bis 50 Gew.%, noch bevorzugter von 99 bis 50 Gew.%, noch bevorzugter von 99 bis 60 Gew.% und insbesondere von 98 bis 65 Gew.%; Verdicker in einer Menge von 3 bis 40 Gew.%, bevorzugt von 5 bis 40 Gew.%, und insbesondere von 7 bis 25 Gew.%; sowie Festschmierstoffe in einer Menge von 0 Gew.% bis 30 Gew.%, noch bevorzugter von 0 bis 20 Gew.%; und Additive in einer Menge von 0 Gew.% bis 15 Gew.%, noch bevorzugter von 0 bis 10 Gew.% und insbesondere von 2 bis 10 Gew.% enthalten sind, jeweils bezogen auf das Gesamtgewicht der Schmierstoffzusammensetzung.

9. Verwendung der Schmierstoffzusammensetzung nach einem oder mehreren der vorangehenden Ansprüche zur Behandlung von Oberflächen von Antriebselementen, vorzugsweise von Wälzlagern, Getrieben, Gleitlagern und/oder Ketten, wobei die Antriebselemente vorzugsweise in Anlagen und Maschinen zur Herstellung und Förderung von Lebensmitteln, in Windkraftanlagen, in Automobilen, in Pulleylagern, in Schienenfahrzeugen, in Schiffen, in Elektromotoren, Generatoren, Nebenaggregaten, Gelenken vorliegen.

10. Verwendung von Antriebselementen, bevorzugt Wälzlagern, Getrieben, Gleitlagern und/oder Ketten, deren Oberflächen mit einer Schmierstoffzusammensetzung nach einem oder mehreren der Ansprüche 1 bis 8 behandelt wurden, in Anlagen und Maschinen zur Herstellung und Förderung von Lebensmitteln, in Windkraftanlagen, in Automobilen, in Pulleylagern, in Schienenfahrzeugen, in Schiffen, in Elektromotoren, Generatoren, Nebenaggregaten, Gelenken.

## Claims

1. Lubricant composition for applying to the surface of drive elements, wherein the lubricant composition contains a base oil and a silasesquioxane, wherein the silasesquioxane is present in an amount of 0.01% to 40% by weight based on the total weight of the lubricant composition, **characterized in that** polyglycol is present as base oil in combination with a silasesquioxane of formula [RSiO_{3/2}]ₙ where n=6, 8, 10, 12, wherein R is independently at each occurrence = oxirane polymer, in particular polyethylene glycol, polypropylene glycol and/or copolymers thereof having a degree of polymerization of 4 to 20, in particular 10 to 15, repeating units.

2. Lubricant composition according to Claim 1, **characterized in that** the silasesquioxane is a silasesquioxane according to formula: wherein R is independently at each occurrence = oxirane polymer, preferably polyethylene glycol, polypropylene glycol, polybutylene glycol and/or copolymers thereof having a degree of polymerization of 4 to 20, preferably 10 to 15, repeating units and in particular-CH₂CH₂(OCH₂CH₂)ₘOCH₃ and m = 10 to 15, wherein the silasesquioxane is optionally in the form of a mixture with other silasesquioxanes.

3. Lubricant composition according to one or more of the preceding claims, **characterized in that** the silasesquioxane is supported on nanoparticulate support materials, preferably on oxidic nanoparticles, in particular on amorphous silicon dioxide nanoparticles.

4. Lubricant composition according to one or more of the preceding claims, **characterized in that** the lubricant composition contains:
- 5% to 80% by weight of polyalkylene glycol, preferably selected from the group consisting of randomly distributed polyoxyethylene and/or polyoxypropylene units and/or other polyoxyalkylene building blocks, a block polymer composed of polyoxyethylene and/or polyoxypropylene units and/or other polyoxyalkylene building blocks as base oil
- more than 10% by weight of water and
- 0.01% to 40% by weight of silasesquioxane,
wherein the reported amounts are in each case based on the total weight of the lubricant composition.

5. Lubricant composition according to Claim 4, further containing
- 5% to 80% by weight of carboxylic ester as base oil and/or
- 2% to 80% by weight of fatty alcohol ethoxylates as base oil.

6. Lubricant composition according to Claim 4 or 5, **characterized in that** the polyalkylene glycol, the carboxylic ester and/or the fatty alcohol ethoxylate are water-soluble.

7. Lubricant composition according to one or more of the preceding claims, **characterized in that** the silasesquioxane is present in an amount of 0.05% to 20% by weight, more preferably of 0.07% to 150 by weight and in particular of 0.1% to 10% by weight, in each case based on the total weight of the lubricant composition.

8. Lubricant composition according to one or more of the preceding claims, **characterized in that** it contains silasesquioxane in an amount of 0.01% to 40% by weight, more preferably of 0.05% to 20% by weight, more preferably in an amount of 0.07% to 15% by weight and in particular of 0.1% to 10% by weight; base oil in an amount of 99.99% to 50% by weight, more preferably of 99% to 50% by weight, more preferably of 99% to 60% by weight and in particular of 98% to 65% by weight; thickener in an amount of 3% to 40% by weight, preferably of 5% to 40% by weight and in particular of 7% to 25% by weight and solid lubricants in an amount of 0% by weight to 30% by weight, more preferably of 0% to 20% by weight; and additives in an amount of 0% by weight to 15% by weight, more preferably of 0% to 10% by weight and in particular of 2% to 10% by weight, in each case based on the total weight of the lubricant composition.

9. Use of the lubricant composition according to one or more of the preceding claims for treatment of surfaces of drive elements, preferably of roller bearings, transmissions, plain bearings and/or chains, wherein the drive elements are preferably in plants and machines for producing and conveying of foodstuffs, in wind power plants, in automobiles, in pulley bearings, in rail vehicles, in ships, in electric motors, generators, ancillary assemblies, joints.

10. Use of drive elements, preferably roller bearings, transmissions, plain bearings and/or chains whose surfaces have been treated with a lubricant composition according to one or more of Claims 1 to 8 in plants and machines for producing and conveying of foodstuffs, in wind power plants, in automobiles, in pulley bearings, in rail vehicles, in ships, in electric motors, generators, ancillary assemblies, joints.

## Revendications

1. Composition lubrifiante pour application sur la surface d'éléments d'entraînement, la composition lubrifiante contenant une huile de base et un silasesquioxane, le silasesquioxane étant contenu en une quantité de 0,01 à 40 % en poids, par rapport au poids total de la composition lubrifiante, **caractérisée en ce qu'**elle contient un polyglycol en tant qu'huile de base en combinaison avec un silasesquioxane de Formule [RSiO_{3/2}]ₙ avec n = 6, 8, 10, 12, R représentant, indépendamment les uns des autres, un polymère d'oxirane, en particulier un polyéthylèneglycol, un polypropylèneglycol et/ou des copolymères de ces derniers ayant un degré de polymérisation de 4 à 20, en particulier 10 à 15 motifs répétitifs.

2. Composition lubrifiante selon la revendication 1, **caractérisée en ce que** le silasesquioxane est un silasesquioxane de Formule dans laquelle R représente, indépendamment les uns des autres, un polymère d'oxirane, de préférence un polyéthylèneglycol, un polypropylèneglycol, un polybutylèneglycol et/ou des copolymères de ces derniers ayant un degré de polymérisation de 4 à 20, de préférence 10 à 15 motifs répétitifs, et en particulier -CH₂CH₂(OCH₂CH₂)ₘOCH₃ et m = 10 à 15, le silasesquioxane se présentant éventuellement sous forme d'un mélange avec d'autres silasesquioxanes.

3. Composition lubrifiante selon l'une ou plusieurs quelconques des revendications précédentes, **caractérisée en ce que** le silasesquioxane est présent sur des matériaux supports nanoparticulaires, de préférence sur des nanoparticules oxydes, en particulier sur des nanoparticules de dioxyde de silicium amorphe.

4. Composition lubrifiante selon l'une ou plusieurs quelconques des revendications précédentes, **caractérisée en ce que** la composition lubrifiante contient :
- 5 à 80 % en poids d'un polyalkylèneglycol, de préférence choisi dans le groupe consistant en les motifs polyoxyéthylène et/ou polyoxypropylène à répartition statistique et/ou en d'autres constituants polyoxyalkylènes, un polymère à blocs de motifs polyoxyéthylène et/ou polyoxypropylène et/ou d'autres constituants polyoxyalkylènes en tant qu'huile de base
- plus de 10 % en poids d'eau et
- 0,01 à 40 % en poids de silasesquioxane,
les indications de quantité étant chacune rapportées au poids total de la composition lubrifiante.

5. Composition lubrifiante selon la revendication 4, contenant en outre
- 5 à 80 % en poids d'un ester d'acide carboxylique en tant qu'huile de base et/ou
- 2 à 80 % en poids de produits d'éthoxylation d'alcools gras en tant qu'huile de base.

6. Composition lubrifiante selon l'une quelconque des revendications 4 ou 5, **caractérisée en ce que** le polyalkylèneglycol, l'ester d'un acide carboxylique et/ou le produit d'éthoxylation d'alcools gras sont solubles dans l'eau.

7. Composition lubrifiante selon l'une ou plusieurs quelconques des revendications précédentes, **caractérisée en ce que** le silasesquioxane est contenu en une quantité de 0,05 à 20 % en poids, plus préférentiellement de 0,07 à 15 % en poids et en particulier de 0,1 à 10 % en poids, dans chaque cas par rapport au poids total de la composition lubrifiante.

8. Composition lubrifiante selon l'une ou plusieurs quelconques des revendications précédentes, **caractérisée en ce que** le silasesquioxane est contenu en une quantité de 0,01 à 40 % en poids, plus préférentiellement de 0,05 à 20 % en poids, plus préférentiellement en une quantité de 0,07 à 15 % en poids et en particulier de 0,1 à 10 % en poids ; l'huile de base est contenue en une quantité de 99,99 à 50 % en poids, plus préférentiellement de 99 à 50 % en poids, plus préférentiellement de 99 à 60 % en poids et en particulier de 98 à 65 % en poids ; un épaississant est contenu en une quantité de 3 à 40 % en poids, de préférence de 5 à 40 % en poids et en particulier de 7 à 25 % en poids ; ainsi que des lubrifiants solides sont contenus en une quantité de 0 % en poids à 30 % en poids, plus préférentiellement de 0 à 20 % en poids ; et des additifs sont contenus en une quantité 0 à 15 % en poids, plus préférentiellement de 0 à 10 % en poids et en particulier de 2 à 10 % en poids, dans chaque cas par rapport au poids total de la composition lubrifiante.

9. Utilisation de la composition lubrifiante selon l'une ou plusieurs quelconques des revendications précédentes pour le traitement de surfaces d'éléments d'entraînement, de préférence de paliers à roulements, d'engrenages, de paliers lisses et/ou de chaînes, les éléments d'entraînement étant présents de préférence dans des installations et machines destinées à la fabrication et la manutention de produits alimentaires, dans des installations éoliennes, dans des automobiles, dans des paliers poulies, dans des véhicules ferroviaires, dans des bateaux, dans des moteurs électriques, dans des générateurs, dans des équipements auxiliaires, des joints articulés.

10. Utilisation d'éléments d'entraînement, de préférence des paliers à roulements, des entraînements, des paliers lisses et/ou des chaînes, dont les surfaces ont été traitées avec une composition lubrifiante selon l'une ou plusieurs quelconques des revendications 1 à 8, dans des installations et machines destinées à la fabrication et à la manutention de produits alimentaires, dans des installations éoliennes, dans des automobiles, dans des paliers poulies, dans des véhicules ferroviaires, dans des bateaux, dans des moteurs électriques, des générateurs, des équipements auxiliaires, des joints articulés.
